# EUROPÄISCHE PATENTSCHRIFT

(11) **EP 2 440 349 B1**
(45) Veröffentlichungstag und Bekanntmachung des Hinweises auf die Patenterteilung: **03.07.2019**
(21) Anmeldenummer: 10722682.1
(22) Anmeldetag: 28.05.2010
(51) Int. Cl.: B22F 9/04

(54) **VERFAHREN ZUR VERARBEITUNG VON STAHLPULVER**
METHOD FOR PROCESSING STEEL POWDER
PROCÉDÉ DE TRAITEMENT DE POUDRE D'ACIER

(30) Priorität: 06.06.2009 DE 102009024120
(43) Veröffentlichungstag der Anmeldung: 18.04.2012
(73) Patentinhaber: Friedrichs, Arno, 95326 Kulmbach (DE)
(72) Erfinder: Friedrichs, Arno, 95326 Kulmbach (DE)
(74) Vertreter: Zimmermann & Partner Patentanwälte mbB
(86) Internationale Anmeldenummer: PCT/EP2010/057383
(87) Internationale Veröffentlichungsnummer: WO 2010/139614

(56) Entgegenhaltungen:
- EP-A1- 1 839 783
- WO-A1-00/56486
- JP-A- H03 130 301
- JP-A- 2004 043 883
- JP-A- 2006 351 688
- US-A1- 2008 118 391
- P.C. KING, S.H. ZAHIRI, M. JAHEDI: "Focused ion beam micro-dissection of cold-sprayed particles", ACTA MATER, vol. 56, 4 September 2008 (2008-09-04), pages 5617-5626,
- KIM K ET AL: "Thermal softening effect on the deposition efficiency and microstructure of warm sprayed metallic powder", SCRIPTA MATERIALIA, ELSEVIER, AMSTERDAM, NL, vol. 60, no. 8, 1 April 2009 (2009-04-01), pages 710-713, XP025953666, ISSN: 1359-6462, DOI: 10.1016/J.SCRIPTAMAT.2008.12.050 [retrieved on 2009-01-13]

## Beschreibung

Es ist bereits ein Verfahren zur Herstellung von Stahlpulver bekannt, das aus einer Vielzahl von Stahlpulverkügelchen besteht. Bei diesem bekannten Verfahren wird eine Stahlschmelze erzeugt. Diese wird in einen Behälter überführt und dort mit N₂-Gas beaufschlagt, um eine Atomisierung von erschmolzenem Stahl unter Verwendung von Stickstoffgas durchzuführen. Mittels dieses bekannten Verfahrens, welches in einer Schutzgasatmosphäre durchgeführt wird, wird Stahlpulver hergestellt, das aus einer Vielzahl von Stahlpulverkügelchen besteht, deren Durchmesser im Bereich zwischen 100 µm und 500 µm liegen.

Aus der JP 2004-43883 ist bereits ein Verfahren zur Verarbeitung von Metallpulver bekannt. Dabei wird das Metallpulver einer Strahlmühle zugeführt und dort in einer Kammer erwärmt. Die erwärmten Metallpulverpartikel werden einer Kollision unterworfen, um glatte und verkleinerte Metallpulverpartikel bereitzustellen. Diese werden einem Ausgang zugeführt und gesammelt.

In der JP H03 130301 A ist ein Verfahren zur Verbesserung der Oberflächenqualität von Metallpulverpartikeln beschrieben, bei welchem die Metallpulverpartikel miteinander kollidieren, ohne dass plastische Deformationen der Metallpulverpartikel auftreten. In den Artikeln P.C. KING, S.H. ZAHIRI, M. JAHEDI: "Focused ion beam micro-dissection of cold-sprayed particles", ACTA MATER, Bd. 56, 4. September 2008, Seiten 5617-5626, und KIM K ET AL: "Thermal softening effect on the deposition efficiency and microstructure of warm sprayed metallic powder", SCRIPTA MATERIALIA, ELSEVIER, AMSTERDAM, NL, Bd. 60, Nr. 8, 1. APRIL 2009, Seiten 710-713, XP025953666, ISSN: 1359-6462, DOI: 10.1016/J.SCRIPTAMAT.2008.12.050 sind Beschichtungsvorgänge beschrieben, bei welchen ein zu beschichtender Gegenstand mit erwärmten Partikeln besprüht wird, welche am zu besprühenden Gegenstand haften bleiben.

In der US 2008/118391 A1 ist ein Verfahren zur Verarbeitung von Metallpulverpartikeln beschrieben, bei welchem die Metallpulverpartikel erhitzt werden, - die erhitzten Metallpulverpartikel mit einem Prallkörper zur Kollision gebracht werden, um deformierte Metallpulverpartikel zu bilden, und die deformierten Metallpulverpartikel in einem Sammelgefäß gesammelt werden. Bei diesem Prallkörper handelt es sich um einen gekühlten Prallkörper, so dass die auf dem Prallkörper auftreffenden Metallpulverpartikel mittels des Prallkörpers sowohl deformiert als auch gekühlt werden. Die deformierten und bereits gekühlten Metallpulverpartikel werden im genannten Sammelgefäß gesammelt. Bei den zur Verfügung gestellten Metallpulverpartikeln handelt es sich insbesondere um Tantalpulverpartikel, die zur Herstellung von Tantalkondensatoren verwendet werden können.

Es hat sich gezeigt, dass es für bestimmte industrielle Anwendungen vorteilhaft oder gar notwendig ist, Stahlpulver mit nicht kugelförmigen Stahlpulverpartikeln zur verfügung zu stellen.

Die Aufgabe der Erfindung besteht darin, ein Verfahren zur Bearbeitung von Stahlpulver, das aus einer Vielzahl von Stahlpulverkügelchen besteht, anzugeben, mittels welchem Stahlpulver mit nicht kugelförmigen Stahlpulverpartikeln hergestellt werden kann.

Diese Aufgabe wird durch ein Verfahren mit den im Anspruch 1 angegebenen Merkmalen gelöst. Vorteilhafte Ausgestaltungen und Weiterbildungen der Erfindung ergeben sich aus deren nachfolgender Erläuterung anhand der Figuren. Es zeigt
- Figur 1: ein Flussdiagramm zur Erläuterung eines Verfahrens zur Verarbeitung von Stahlpulver gemäß einem ersten Ausführungsbeispiel für die Erfindung und
- Figur 2: ein Flussdiagramm zur Erläuterung eines Verfahrens zur Verarbeitung von Stahlpulver gemäß einem zweiten Ausführungsbeispiel für die Erfindung.

Dem erfindungsgemäßen Verfahren wird als Ausgangsmaterial Stahlpulver bereitgestellt, das aus einer Vielzahl von Stahlpulverkügelchen besteht, deren Durchmesser im Bereich von 100 µm bis 500 µm liegen. Derartiges Stahlpulver kann beispielsweise mittels des oben genannten Verfahrens hergestellt werden.

Gemäß dem erfindungsgemäßen Verfahren erfolgt - wie es aus der Figur 1 ersichtlich ist - in einem ersten Schritt S1 ein Erwärmen der Stahlpulverkügelchen auf eine Temperatur, bei welcher sich die Stahlpulverkügelchen im teigigen Zustand befinden. Diese Erwärmung der Stahlpulverkügelchen kann unter Verwendung eines Induktionsvorganges, durch eine Anwendung von Strahlungswärme oder in einem heißen Schutzgasstrom vorgenommen werden.

In einem darauffolgenden zweiten Schritt S2 wird eine Kollision der sich im teigigen Zustand befindlichen Stahlpulverkügelchen mit einem Prallkörper herbeigeführt, um deformierte Stahlpulverpartikel zu erhalten. Bei diesem Prallkörper kann es sich um eine Prallplatte handeln, die im rechten Winkel oder in einem anderen Winkel zum Stahlpulverkügelchenstrom verläuft. Diese Prallplatte kann propellerförmig ausgebildet sein. Des Weiteren kann sie beweglich ausgebildet sein, beispielsweise rotieren oder ständig geschwenkt werden.

Die durch Kollision mit der Prallplatte deformierten Stahlpulverpartikel werden gemäß einem nachfolgenden Schritt S3 in einem Sammelgefäß gesammelt. Eine vorteilhafte Ausgestaltung besteht darin, die deformierten Stahlpulverpartikel mittels eines Förderbandes in das Sammelgefäß zu transportieren, wobei das Förderband entweder zwischen der Prallplatte und dem Sammelgefäß angeordnet ist oder wobei das Förderband selbst als Prallplatte dient.

Eine alternative Ausgestaltung besteht darin, die sich im teigigen Zustand befindlichen Stahlpulverkügelchen gegeneinander zu kollidieren, um deformierte Stahlpulverpartikel mit nicht kugelförmiger Oberfläche zu erhalten.

Nach dem Sammeln der deformierten Stahlpulverpartikel im Sammelgefäß erfolgt in einem Schritt S4 ein Erkalten der deformierten Stahlpulverpartikel solange, bis sie sich wieder in einem festen Zustand befinden. Alternativ dazu können die vom Schritt S2 bereitgestellten Stahlpulverpartikel in dem Sammelgefäß, in welchem sie gemäß dem Schritt S3 gesammelt werden, auch einer anderen Verarbeitung unterworfen werden.

Die erhaltenen Stahlpulverpartikel weisen im Unterschied zum Ausgangsmaterial Vorsprünge, Kanten und Ecken auf. Dies ist beispielsweise dann von Vorteil, wenn Stahlpulver, das aus einer Vielzahl derartiger deformierter Stahlpulverpartikel besteht, zur Herstellung eines Bohrwerkzeuges aus Stahl mit innenliegenden, wendelförmig verlaufenden Kühlkanälen verwendet wird, wobei das Stahlpulver mit einem Bindemittel verknetet wird, das mit dem Bindemittel verknetete Stahlpulver durch ein Presswerkzeug geführt wird, um einen Strang mit innenliegenden, geradlinigen Kühlkanälen herzustellen, der das

Presswerkzeug verlassende Strang jeweils auf eine gewünschte Länge abgelängt wird, der dabei entstehende Rohling unter Abstützung über seine gesamte Länge einer Wälzbewegung unterworfen wird, deren Geschwindigkeit sich über die Länge des Körpers linear und stetig ändert, so dass der Rohling verdrillt wird, und wobei der verdrillte Rohling gesintert und dann an seinem Außenmantel mit spiralförmig verlaufenden Spannuten versehen wird.

Versuche haben ergeben, dass eine Herstellung derartiger Bohrwerkzeuge aus Stahl mit innenliegenden wendelförmig verlaufenden Kühlkanälen unter Verwendung von Stahlpulver, wie es als Ausgangsmaterial für das erfindungsgemäße Verfahren verwendet wird, und unter Verwendung des im vorherigen Absatz beschriebenen Verfahrens nicht möglich ist, da der hergestellte verdrillte Rohling forminstabil ist. Wird hingegen das mittels des erfindungsgemäßen Verfahrens hergestellte Stahlpulver, welches deformierte Stahlpulverpartikel aufweist, mittels des im vorherigen Absatz beschriebenen Verfahrens zur Herstellung von Bohrwerkzeugen aus Stahl mit innenliegenden, wendelförmig verlaufenden Kühlkanälen verwendet, dann können die gewünschten Endprodukte hergestellt werden, da der gebildete verdrillte Rohling formstabil ist und mittels des Sintervorganges in gewünschter Weise weiterverarbeitet werden kann. Dies ist darauf zurückzuführen, dass sich im verdrillten Rohling die deformierten Stahlpulverpartikel ineinander bzw. aneinander verhaken können, so dass die Form des Rohlings beibehalten wird.

Ein verbessertes Verfahren zur Verarbeitung von Stahlpulver wird nachfolgend anhand des in der Figur 2 gezeigten Flussdiagrammes erläutert.

Auch bei diesem verbesserten Verfahren, bei welchem als Ausgangsmaterial dasselbe Stahlpulver verwendet wird wie bei dem anhand der Figur 1 erläuterten Verfahren, erfolgt in einem ersten Schritt S1 ein Erwärmen der Stahlpulverkügelchen auf eine Temperatur, bei welcher sich die Stahlpulverkügelchen im teigigen Zustand befinden.

In einem darauffolgenden Schritt S1/2 werden die sich im teigigen Zustand befindlichen Stahlpulverkügelchen einer Beschleunigung unterworfen. Diese Beschleunigung kann durch ein Magnetfeld, mittels eines Schleudervorganges oder mittels eines Schutzgasstromes vorgenommen werden.

Die beschleunigten, sich im teigigen Zustand befindlichen Stahlpulverkügelchen werden in einem nachfolgenden Schritt S2 einer Kollision mit einem Prallkörper unterzogen, um ebenso wie bei dem anhand der Figur 1 erläuterten Verfahren deformiert zu werden.

Die durch die Kollision deformierten Stahlpulverpartikel werden gemäß einem nachfolgenden Schritt S3 in einem Sammelgefäß gesammelt, wo sie gemäß einem Schritt S4 erkalten, so dass die Stahlpulverpartikel schließlich in einem festen Zustand vorliegen.

Durch das beschriebene Beschleunigen der sich im teigigen Zustand befindlichen Stahlpulverkügelchen wird deren kinetische Energie vergrößert, so dass die Stahlpulverkügelchen bei ihrem Aufprall auf den Prallkörper stärker deformiert werden als bei dem anhand der Figur 1 beschriebenen Ausführungsbeispiel.

Dies hat den Vorteil, dass die oben beschriebene Verhakung der Stahlpulverpartikel im Rohling verbessert wird, was wiederum in gewünschter Weise die Formstabilität des Rohlings erhöht.

Gemäß der vorliegenden Erfindung wird nach alledem Stahlpulver, das aus einer Vielzahl von Stahlpulverkügelchen besteht, derart verarbeitet, dass Stahlpulver bereitgestellt wird, das aus einer Vielzahl von Stahlpulverpartikel besteht, die nicht kugelförmig ausgebildet sind, sondern Vorsprünge, Ecken und Kanten aufweisen. Insbesondere dann, wenn die sich im teigigen Zustand befindlichen Stahlpulverkügelchen vor deren Kollisionsvorgang beschleunigt werden, kann es dazu kommen, dass Stahlpulverkügelchen bei der Kollision zerspringen, so dass aus einem Stahlpulverkügelchen mehrere noch kleinere, deformierte Stahlpulverpartikel gebildet werden. Dies führt zu einer weiteren Verbesserung der oben beschriebenen und erwünschten Verhakung der Stahlpulverpartikel im Rohling und damit zu einer noch weiter verbesserten Formstabilität des Rohlings.

## Patentansprüche

1. Verfahren zur Verarbeitung von Stahlpulver, das aus einer Vielzahl von Stahlpulverkügelchen besteht, mit folgenden Schritten:
Sl: Erwärmen der Stahlpulverkügelchen, bis sie sich in einem teigigen Zustand befinden,
S2: Herbeiführen einer Kollision der sich im teigigen Zustand befindlichen Stahlpulverkügelchen mit einem Prallkörper zur Bildung von deformierten Stahlpulverpartikeln, welche Vorsprünge, Ecken und Kanten aufweisen,
S3: Sammeln der deformierten Stahlpulverpartikel in einem Sammelgefäß und
S4: Erkalten der gesammelten deformierten Stahlpulverpartikel, bis sie sich in einem festen Zustand befinden.

2. Verfahren nach Anspruch 1, **dadurch gekennzeichnet, dass** zwischen dem Erwärmen der Stahlpulverkügelchen und dem Herbeiführen einer Kollision ein Beschleunigen der sich im teigigen Zustand befindlichen Stahlpulverkügelchen erfolgt.

3. Verfahren nach einem der vorhergehenden Ansprüche, **dadurch gekennzeichnet, dass** das Erwärmen der Stahlpulverkügelchen unter Verwendung eines Induktionsvorganges, durch Strahlenwärme oder in einem heißen Schutzgasstrom erfolgt.

4. Verfahren nach Anspruch 2 oder 3, **dadurch gekennzeichnet, dass** das Beschleunigen der Stahlpulverkügelchen durch ein Magnetfeld, mittels eines Schleudervorganges oder mittels eines Schutzgasstromes erfolgt.

5. Verfahren nach einem der vorhergehenden Ansprüche, **dadurch gekennzeichnet, dass** die sich im teigigen Zustand befindlichen Stahlpulverkügelchen mit einer Prallplatte zur Kollision gebracht werden.

6. Verfahren nach Anspruch 5, **dadurch gekennzeichnet, dass** die Prallplatte propellerförmig ausgebildet ist.

7. Verfahren nach Anspruch 5 oder 6, **dadurch gekennzeichnet, dass** die Prallplatte beweglich ausgebildet ist.

8. Verfahren nach Anspruch 7, **dadurch gekennzeichnet, dass** die deformierten Stahlpulverpartikel mittels der Prallplatte in das Sammelgefäß transportiert werden.

9. Verfahren nach einem der Ansprüche 1 - 4, **dadurch gekennzeichnet, dass** die sich im teigigen Zustand befindlichen Stahlpulverkügelchen gegeneinander zur Kollision gebracht werden, um deformierte Stahlpulverpartikel zu bilden.

## Claims

1. Method for processing steel powder consisting of a plurality of small steel powder balls, comprising the following steps:
S1: heating the small steel powder balls until they are in a doughy state,
S2: producing a collision of the small steel powder balls, which are in the doughy state, with an impact body for formation of deformed steel powder particles having projections, corners and edges,
S3: collecting the deformed steel powder particles in a collecting vessel and
S4: cooling the collected deformed steel powder particles until they are in a solid state.

2. Method according to claim 1, **characterised in that** acceleration of the small steel powder balls in the doughy state takes place between the heating of the small steel powder balls and the production of a collision.

3. Method according to one of the preceding claims, **characterised in that** the heating of the small steel powder balls is carried out with use of an induction process, by radiant heat or in a hot protective gas flow.

4. Method according to claim 2 or 3, **characterised in that** the acceleration of the small steel powder balls is carried out by a magnetic field, by means of a centrifuging process or by means of a protective gas flow.

5. Method according to any one of the preceding claims, **characterised in that** the small steel powder balls in the doughy state are brought into collision with an impact plate.

6. Method according to claim 5, **characterised in that** the impact plate is formed to be propeller-shaped.

7. Method according to claim 5 or 6, **characterised in that** the impact plate is constructed to be movable.

8. Method according to claim 7, **characterised in that** the deformed steel powder particles are transported by means of the impact plate into the collecting vessel.

9. Method according to any one of claims 1 to 4, **characterised in that** the small steel powder balls in the doughy state are brought into collision with one another in order to form deformed steel powder particles.

## Revendications

1. Procédé de traitement de poudre d'acier composée d'une pluralité de globules d'acier pulvérulent, comprenant les étapes suivantes, consistant à :
S1 : chauffer les globules d'acier pulvérulent jusqu'à ce qu'ils se trouvent dans un état pâteux,
S2 : provoquer une collision, avec un corps déflecteur, desdits globules d'acier pulvérulent à l'état pâteux, de manière à constituer des particules déformées d'acier pulvérulent présentant des saillies, des angles et des arêtes,
S3 : rassembler lesdites particules déformées d'acier pulvérulent dans un récipient collecteur et
S4 : refroidir lesdites particules déformées d'acier pulvérulent rassemblées, jusqu'à ce qu'elles se trouvent dans un état solide.

2. Procédé selon la revendication 1, **caractérisé par le fait qu'**une accélération des globules d'acier pulvérulent, à l'état pâteux, a lieu entre le chauffage desdits globules d'acier pulvérulent et la provocation d'une collision.

3. Procédé selon l'une des revendications précédentes, **caractérisé par le fait que** le chauffage des globules d'acier pulvérulent s'opère par recours à un processus d'induction, sous l'action d'une chaleur rayonnante ou dans un flux de gaz protecteur chaud.

4. Procédé selon la revendication 2 ou 3, **caractérisé par le fait que** l'accélération des globules d'acier pulvérulent s'opère sous l'action d'un champ magnétique, au moyen d'un processus de centrifugation ou au moyen d'un flux de gaz protecteur.

5. Procédé selon l'une des revendications précédentes, **caractérisé par le fait que** les globules d'acier pulvérulent, à l'état pâteux, sont mis en collision avec une platine déflectrice.

6. Procédé selon la revendication 5, **caractérisé par le fait que** la platine déflectrice est réalisée en forme d'hélice.

7. Procédé selon la revendication 5 ou 6, **caractérisé par le fait que** la platine déflectrice est de conception mobile.

8. Procédé selon la revendication 7, **caractérisé par le fait que** les particules déformées d'acier pulvérulent sont transportées jusque dans le récipient collecteur au moyen de la platine déflectrice.

9. Procédé selon l'une des revendications 1 - 4, **caractérisé par le fait que** les globules d'acier pulvérulent, à l'état pâteux, sont mis en collision les uns avec les autres de manière à constituer des particules déformées d'acier pulvérulent.
